# FASCICULE DE BREVET EUROPEEN

(11) **EP 0 291 426 B1**
(45) Date de publication et mention de la délivrance du brevet: **15.04.1992**
(21) Numéro de dépôt: 88420151.8
(22) Date de dépôt: 06.05.1988
(51) Int. Cl.: D06N 7/00, D06M 17/00

(54) **Etoffe enduite double face comportant des fourreaux et procédé de fabrication**
Beidseitig beschichteter Stoff mit Öffnungen und sein Herstellungsverfahren
Double-sided coated fabric with conduits, and method for its production

(30) Priorité: 14.05.1987 FR 8706938
(43) Date de publication de la demande: 17.11.1988
(73) Titulaire: TISSAGE ET ENDUCTION Serge FERRARI S.A., F-38110 La Tour Du Pin (FR)
(72) Inventeur: Ferrari, Serge, Bormes les Mimosas - Var (FR); Ferrari, Sébastien, Corbelin - Isere (FR)
(74) Mandataire: Laurent, Michel

(56) Documents cités:
- DE-A- 2 725 027
- GB-A- 2 103 111
- L'INDUSTRIE TEXTILE, no. 1049, octobre 1975, pages 707-713; W. WITTKE: "L'enduction des tissus pour bâches en fibres synthétiques"

## Description

L'invention concerne une étoffe enduite double face comportant de part en part des fourreaux ; elle concerne également un procédé pour la fabrication de telles étoffes.

Par "fourreau", on désigne une gaine continue éventuellement ouverte à ses extrémités, disposée dans l'épaisseur même de l'étoffe formant ainsi un passage pour introduire un élément quelconque continu.

Pour de nombreuses applications, on cherche à réaliser des étoffes enduites double face comportant de part en part des fourreaux, notamment pour la fabrication des rideaux ou des bâches de camions.

Comme on le sait dans cette application, la bâche doit être porteuse. Il importe donc d'insérer dans cette bâche, par exemple tous les 60 ou 80 cm, des sangles pour éviter le flottement de cette bâche et pour assurer le chargement.

A ce jour, on connait essentiellement deux solutions pour solidariser la sangle et la bâche. Dans une première solution largement répandue, on soude à l'envers de la bâche une autre toile enduite de manière à former un fourreau dans lequel on insère la sangle. Cette technique est malheureusement coûteuse.

Dans une seconde solution, on soude la sangle elle-même sur l'endroit ou l'envers de la bâche. Cette solution plus économique présente l'inconvénient que dans le temps, la sangle se délamine de la bâche.

On a également envisagé de réaliser de tels tissus à fourreau par tissage, notamment tissage double face. Malheureusement, cette technique s'est avérée délicate à mettre en oeuvre, coûteuse notamment par suite de l'investissement important qu'elle nécessite.

L'invention pallie ces inconvénients. Elle vise une étoffe enduite double face comportant de part en part des fourreaux qui soient faciles à fabriquer, fiables, ne nécessitent pas un apareillage spécial et présentent d'excellentes propriétés mécaniques et textiles.

Cette étoffe enduite double face, comportant de part en part des fourreaux, se caractérise en ce qu'elle se compose :
de deux supports textiles superposés, à savoir
- d'un premier support textile (5) serré, revêtu sur sa face externe d'un premier enduit à base de matière plastique formant l'une des deux faces de ladite étoffe ;
- d'un second support textile (8), revêtu sur sa face externe d'un second enduit à base de matière plastique, formant l'autre face de ladite étoffe, ledit second support présentant des alternances :
   . de portions à contexture ouverte, à travers lesquelles passe l'enduit externe pour venir adhérer à l'envers du premier support et ainsi solidariser les deux supports entre eux,
   . de portions à contexture serrée, que ne traverse pas ledit second enduit et formant ainsi lesdits fourreaux.

En d'autres termes, l'invention consiste à réaliser une étoffe enduite double face par superposition de deux supports d'enduction, l'un totalement serré qui ne sera donc pas traversé par la couche d'enduction, l'autre présentant des portions alternées à structure en réseau, donc fortement ouvertes et que traverse la seconde couche d'enduction pour venir ainsi s'accrocher à l'envers du premier support, et des portions serrées non susceptibles d'être traversées par le second enduit, formant ainsi des fourreaux, tubulures, gaines ou analogues.

Avantageusement, en pratique :
- les deux supports d'enduction sont tissés ;
- dans le second support d'enduction, les portions à contexture ouverte forment une grille tissée alors que les portions à contexture serrée forment un tissu serré que ne traverse pas le second enduit ;
- les portions tissées serrées sont obtenues par une augmentation dans la grille de la densité des fils de chaîne et/ou de trame ;
- les deux couches d'enduction sont à base de PVC plastifié ;
- le premier support forme la face endroit de l'étoffe enduite, alors que le second, qui présente des portions à contexture ouverte, forme la face envers.

L'invention concerne également un procédé pour la fabrication d'une étoffe enduite double face comportant de part en part des fourreaux. Ce procédé se caractérise en ce qu'il consiste :
- tout d'abord, à superposer deux tissus respectivement :
   . un premier tissu serré comme support d'enduction,
   . un second tissu présentant alternativement des portions à contexture ouverte puis des portions à contexture serrée ;
- ensuite, à revêtir cet ensemble superposé d'une composition d'enduction de matière plastique sur ses deux faces externes; la composition d'enduction traversant les portions à contexture ouverte du second tissu pour venir en contact avec la face interne du premier tissu serré ;
- enfin, à gélifier l'ensemble en solidarisant ainsi les deux tissus superposés et à enrouler l'étoffe enduite ainsi produite.

Dans une forme de réalisation préférée, pendant toute la phase d'enduction et pendant toute la phase de gélification et s'il y a lieu de pré-gélification, l'ensemble des deux tissus superposés est maintenu sous tension transversale, notamment par des pinces, picots ou analogues. Dans une version avantageuse, cette mise sous tension transversale est effectuée conformément aux enseignements décrits dans le brevet FR-A-2 245 165 du Demandeur (correspondant connu : US-A-4 052 521).

La manière dont l'invention peut être réalisée et les avantages qui en découlent ressortiront mieux de l'exemple de réalisation qui suit, donné à titre indicatif et non limitatif à l'appui des figures annexées.

La figure 1 montre en vue perspective sommaire un tissu enduit double face réalisé conformément à l'invention.

La figure 2 montre également en vue perspective sommaire les deux tissus caractéristiques de l'invention superposés, mais avant enduction.

La figure 3 est une vue en coupe de ce tissu selon la section III-III′ de la figure 1 alors que la figure 4 est une section en coupe de ce même tissu selon la section IV-IV′ de la figure 1.

Selon l'invention, l'étoffe enduite double face comporte deux tissus enduits solidarisés entre eux, respectivement un premier tissu enduit (1) destiné à former la face endroit de l'étoffe et un second tissu enduit (2) destiné à former la face envers. Cette étoffe présente de part en part des fourreaux allongés (3,4) parallèles entre eux ouverts à leurs deux extrémités.

Le premier tissu enduit (1) se compose dans l'ordre d'un tissu chaîne et trame (5) à contexture serrée d'usage traditionnel pour la fabrication des bâches, comportant par exemple en chaîne et en trame huit fils par centimètre de polyester 1100 Dtex 200 brins entrelacés.

On superpose ce tissu serré (5) sur une grille (8) tissée dont la caractéristique est de présenter des alternances :
- d'une part, de portions fortement ajourées (10) ayant une densité de fils de chaîne de sept fils/cm en polyester 1100 Dtex 200 brins tordus à 200 tours/mètre ;
- et d'autre part, des portions serrées (11) destinées à former les fourreaux (3,4) ayant une densité de fils de chaîne de quatorze fils/cm, de mêmes caractéristiques que précédemment ; cette grille (8) est tramée par un fil de polyester de mêmes caractéristiques mais non tordu et entrelacé ; la densité des fils de trame est de quatre fils/cm, de sorte que le tissu écru fini pèse environ 135 grammes par mètre carré.

Par la technique décrite dans le brevet FR-A-2 245 165 citée dans le préambule, c'est-à-dire en maintenant les deux tissus (5) et (8) superposés sous tension transversale, d'une part on dépose sur ce tissu serré (5) une première couche (6) de PVC plastifié pesant environ cent grammes au mètre carré puis une seconde couche (7) destinée à recevoir l'impression, pesant environ deux cents grammes au mètre carré et d'autre part, simultanément on revêt la face envers de cette grille (8) d'une couche (9) du même PVC plastifié que précédemment et également à raison aussi de deux cents grammes par mètre carré.

Comme on le comprend, dans les zones (10) à contexture ouverte de la grille (8) , l'enduction (9) s'insère entre les fils de chaîne contigus non jointifs, pour venir se coller contre la face envers du premier tissu serré (5). Après gélification et refroidissement, on solidarise donc ainsi le second tissu (8) avec le premier (5).

En revanche, dans les portions (11) à contexture serrée du second tissu (8), la couche d'enduction (9) ne peut pas pénétrer. Ainsi, après gélification et refroidissement, l'enduit (9) ne traverse pas ces portions (11). On forme alors un fourreau (3,4).

On comprend aisément qu'en jouant sur les dimensions et dispositions des portions respectives à contexture ouverte et à contexture serrée tant dans le sens chaîne et/ou dans le sens trame, on peut obtenir des dispositions de fourreaux très variées même croisés entre eux.

On comprend aisément qu'il importe que la grille (8) soit suffisamment ajourée dans les parties à contexture ouverte (10) pour bien permettre à la composition d'enduction (9) fluide de pénétrer entre les fils pour venir s'accrocher à l'envers du premier tissu serré (5).

Dans une variante, le second tissu (8) qui présente des portions (10) à contexture ouverte, peut former la face endroit de l'étoffe enduite. Dans ce cas, la surcouche (7) est appliquée sur ce tissu (8) et non plus sur le tissu (1).

Cette technique permet donc de réaliser de manière économique un tissu enduit double face comportant de part en part des fourreaux (3,4) sans faire appel à un investissement particulier et grâce à une technique économique dans laquelle la soudure entre la face endroit et envers est résistante. De manière surprenante, on a également constaté que la résistance à la déchirure de l'ensemble est améliorée.

Selon les applications envisagées, il va de soi que l'on peut mettre plusieurs couches de compositions d'enduction de couleurs et de propriétés appropriées.

De même, si le plus généralement les étoffes sont tissées, elles peuvent être également tricotées ou analogues. De même, les fils peuvent être de nature très variée en fonction des applications finales envisagées.

Cette technique permet donc de réaliser commodément des étoffes enduites double face présentant de part en part des fourreaux incorporés permettant le passage de sangles ou de sandow (bâches de camions), de barres rigides (stores, rideaux ou portes coulissantes), voire même d'un fluide quelconque.

## Revendications

1. Etoffe enduite double face, comportant de part en part des fourreaux (3,4), caractérisée en ce qu'elle se compose :
de deux supports textiles (5,8) superposés, à savoir
- d'un premier support textile (5) serré, revêtu sur sa face externe d'un premier enduit (6,7) à base de matière plastique formant l'une des deux faces de ladite étoffe ;
- d'un second support textile (8) revêtu sur sa face externe d'un second enduit (9) à base de matière plastique formant l'autre face de ladite étoffe, ledit second support (8) présentant des alternances :
. de portions (10) à contexture ouverte, à travers lesquelles passe l'enduit externe (9) pour venir adhérer à l'envers du premier support (5) et ainsi solidariser les deux supports (5,8) entre eux,
. de portions (11) à contexture fermée, que ne traverse pas ledit second enduit (9), et formant ainsi lesdits fourreaux (3,4).

2. Etoffe enduite double face selon la revendication 1, caractérisée en ce que les deux supports d'enduction (5,8) sont tissés.

3. Etoffe enduite double face selon la revendication 1, caractérisée en ce que les portions (10) à contexture ouverte du second support d'enduction (8) forment une grille tissée, alors que les portions à contexture serrées (11) forment un tissu serré que ne traverse pas le second enduit (9).

4. Etoffe enduite double face selon la revendication 3, caractérisée en ce que les portions tissées serrées (11) de la grille (8) sont obtenues par une augmentation dans cette grille (8) de la densité des fils en chaîne et/ou en trame.

5. Etoffe enduite double face selon l'une des revendications 1 à 4, caractérisée en ce que les deux enduits (6,7,9) sont à base de PVC plastifié.

6. Etoffe enduite selon l'une des revendications 1 à 5, caractérisée en ce que le premier support d'enduction (1) forme la face endroit, alors que le second (2) forme la face envers.

7. Procédé pour la fabrication d'une étoffe enduite double face comportant de part en part des fourreaux (3, 4), caractérisé en ce qu'il consiste :
- tout d'abord, à superposer deux tissus (5,8) respectivement :
. un premier tissu serré (5) comme support d'enduction,
. un second tissu (8) présentant alternativement des portions à contexture ouverte (10), puis des portions à contexture serrée (11) ;
- ensuite, à revêtir cet ensemble superposé au moyen d'une composition d'enduction de matière plastique sur ses deux faces externes; la composition d'enduction traversant les portions à contexture ouverte (10) du second tissu (8) pour venir en contact avec la face interne du premier tissu (5) serré ;
- et enfin, à gélifier l'ensemble en solidarisant ainsi les deux tissus (5,8) superposés et à enrouler l'étoffe enduite ainsi obtenue.

8. Procédé selon la revendication 7, caractérisé en ce que pendant les phases d'enduction, de gélification et s'il y a lieu de pré-gélification, l'ensemble des deux tissus superposés (5,8) est maintenu sous tension transversale.

## Patentansprüche

1. Beidseitig beschichteter Stoff mit durchgehenden Taschen (3, 4), dadurch gekennzeichnet, daß er sich aus zwei übereinanderliegenden, textilen Trägerbahnen (5, 8) zusammensetzt, nämlich:
- aus einer ersten dichten textilen Trägerbahn (5), die auf ihrer Außenseite mit einer ersten Beschichtung (6, 7) aus Kunststoff überzogen ist, welche eine der beiden Oberflächen des Stoffes bildet;
- aus einer zweiten textilen Trägerbahn (8), die auf ihrer Außenseite mit einer zweiten Beschichtung (9) aus Kunststoff überzogen ist, welche die andere Oberfläche des Stoffes bildet, wobei die zweite Trägerbahn (8) abwechselnd aufweist:
. Abschnitte (10) mit offener Textur, durch welche die äußere Beschichtung (9) hindurchdringt,um auf der Rückseite der ersten Trägerbahn (5) anzuhaften und so die beiden Trägerbahnen (5, 8) miteinander zu verbinden,
. Abschnitte (11) mit geschlossener Textur, durch welche die zweite Beschichtung (9) nicht hindurchdringt und die so die Taschen (3, 4) bilden.

2. Beidseitig beschichteter Stoff nach Anspruch 1, dadurch gekennzeichnet, daß die beiden Beschichtungs-Trägerbahnen (5, 8) gewebt sind.

3. Beidseitig beschichteter Stoff nach Anspruch 1, dadurch gekennzeichnet, daß die Abschnitte (10) mit offener Textur der zweiten Beschichtungs-Trägerbahn (8) ein Gittergewebe bilden, während die Abschnitte (11) mit geschlossener Textur ein dichtes Gewebe bilden, durch welches die zweite Beschichtung (9) nicht hindurchdringt.

4. Beidseitig beschichteter Stoff nach Anspruch 3, dadurch gekennzeichnet, daß die geschlossen gewebten Abschnitte (11) des Gitters (8) sich durch eine Vergrößerung der Fadendichte in der Kette und/oder im Schuß des Gitters (8) ergeben.

5. Beidseitig beschichteter Stoff nach einem der Ansprüche 1 bis 4, dadurch gekennzeichnet, daß die beiden Beschichtungen (6, 7, 9) aus Weich-PVC bestehen.

6. Beidseitig beschichteter Stoff nach einem der Ansprüche 1 bis 5 dadurch gekennzeichnet, daß die erste beschichtete Trägerbahn (1) die Vorderseite und die zweite beschichtete Trägerbahn (2) die Rückseite bildet.

7. Verfahren zur Herstellung eines beidseitig beschichteten Stoffes mit durchgehenden Taschen (3, 4), dadurch gekennzeichnet, daß:
- zuerst zwei Gewebe (5, 8) übereinandergelegt werden, und zwar:
. ein erstes dichtes Gewebe (5) als Beschichtungsträger,
. ein zweites Gewebe (8), das abwechselnd Abschnitte (10) mit offener Textur und anschließend Abschnitte (11) mit dichter Textur aufweist;
- anschließend, diese übereinandergelegte Einheit auf en ihrbeiden äußeren Seiten mit einer Beschichtungsmischung ausKunststoff überzogen wird, wobei die chichtungsmischung Besdie Abschnitte (10) mit offener Textur zweiten Gewebes des (8) durchdringt und mit der Innenfläche ersten dichten desGewebes (5) in Kontakt kommt;
- und schließlich die Einheit geliert wird, wobei die übereinanderliegenden Gewebe (5, 8) miteinander verbunden werden, und der so erzeugte beschichtete Stoff aufgerollt wird.

8. Verfahren nach Anspruch 7, dadurch gegekennzeichnet, daß während der Phasen der Beschichtung, Gelierung und gegebenenfalls der Vorgelierung die Einheit der beiden übereinandergelegten Gewebe (5, 8) unter Querspannung gehalten wird.

## Claims

1. Double-sided coated fabric possessing conduits (3, 4) right through it, characterized in that it is composed:
- of two superposed textile supports (5, 8), namely
- a first dense textile support (5) covered on its outer face with a first plastic-based coating (6, 7) forming one of the two faces of said fabric;
- a second textile support (8) covered on its outer face with a second plastic-based coating (9) forming the other face of said fabric, said second support (8) having alternations:
. of portions (10) with open set, through which the outer coating (9) passes in order to adhere to the back of the first support (5) and thus fix the two supports (5, 8) to one another,
. of portions (11) with closed set, which said second coating (9) does not pass through and which thus form said conduits (3, 4).

2. Double-sided coated fabric according to Claim 1, characterized in that the two coating supports (5, 8) are woven.

3. Double-sided coated fabric according to Claim 1, characterized in that the portions (10) with open set of the second coating support (8) form a woven mesh, whilst the portions with closed set (11) form a dense woven which the second coating (9) does not pass through.

4. Double-sided coated fabric according to Claim 3, characterized in that the dense woven portions (11) of the mesh (8) are obtained by an increase of the density of the warp and/or weft yarns in this mesh (8).

5. Double-sided coated fabric according to one of Claims 1 to 4, characterized in that the two coatings (6, 7, 9) are based on plasticised PVC.

6. Coated fabric according to one of Claims 1 to 5, characterized in that the first coating support (1) forms the front face, whilst the second (2) forms the back face.

7. Method for producing a double-sided coated fabric possessing conduits (3, 4) right through it, characterized in that it involves:
- first of all, superposing two cloths (5, 8), namely:
. a first dense woven (5) as a coating support,
. a second woven (8) having alternately portions with open set (10) and then portions with closed set (11);
- subsequently, covering this superposed assembly by means of a plastic coating composition on its two outer faces, the coating composition passing through the portions with open set (10) of the second woven (8) in order to come into contact with the inner face of the first dense woven (5);
- and finally, gelling the assembly, thereby fixing the two superposed wovens (5, 8) to one another, and rolling up the coated fabric thus obtained.

8. Method according to Claim 7, characterized in that, during the coating, gelling and, if appropriate, pre-gelling phases, the assembly of the two superposed wovens (5, 8) is maintained under transverse tension.
